# FASCICULE DE BREVET EUROPEEN

(11) **EP 0 215 044 B1**
(45) Date de publication et mention de la délivrance du brevet: **06.06.1990**
(21) Numéro de dépôt: 86901427.4
(22) Date de dépôt: 07.03.1986
(51) Int. Cl.: D21H 23/02

(54) **PROCEDE DE PREPARATION D'UNE FEUILLE FIBREUSE PAR VOIE PAPETIERE**
VERFAHREN ZUR HERSTELLUNG EINES FASERBLATTES AUF PAPIERMACHERART
METHOD FOR PREPARING A FIBROUS SHEET BY USING PAPER MANUFACTURING TECHNIQUES

(30) Priorité: 18.03.1985 FR 8503947
(43) Date de publication de la demande: 25.03.1987
(73) Titulaire: PAPETERIES DE GASCOGNE, F-40200 Mimizan (FR)
(72) Inventeur: GOMEZ, Daniel, F-40200 Mimizan (FR)
(74) Mandataire: Clisci, Serge
(86) Numéro de dépôt international: FR8600073
(87) Numéro de publication internationale: WO8605530

(56) Documents cités:
- DE-A- 1 546 237
- FR-A- 1 443 777
- FR-A- 2 492 425
- FR-A- 2 492 426
- Tappi, vol. 61, no. 11, novembre 1978, Atlanta, GA (US), J.A. Nelson: "Retention aid performance. Effects of process variables", pages 108-110

## Description

La présente invention a trait à un nouveau procédé de préparation d'une feuille fibreuse par voie papetière pour améliorer, d'une manière générale, la rétention et, en particulier, celle d'agents opacifiants, en limitant les coûts de fabrication et en préservant ou améliorant les propriétés mécaniques par rapport aux techniques antérieurement connues. Elle concerne également, en tant que produit industriel nouveau, la feuille fibreuse obtenue selon ce procédé.

Ce nouveau procédé est particulièrement utile dans la fabrication de papiers et cartons, notamment dans le domaine de l'impression-écriture, de l'emballage, des revêtements et des papiers spéciaux. Il est particulièrement avantageux pour la rétension des charges minérales telles que les agents opacifiants afin d'améliorer l'opacité, notamment l'opacité-contraste et l'opacité à l'huile.

On sait que la Demanderesse a déjà préconisé dans FR-A-2 492 425 un procédé de préparation d'une feuille fibreuse par voie papetière, selon lequel le mélange de la charge minérale et du liant organique est préfloculé avant d'être incorporé, au niveau des circuits de tête de la machine à papier, dans la suspension aqueuse des fibres préalablement traitées par un polymère anionique organique (qui renforce le pouvoir anionique de la suspension fibreuse), divers adjuvants classiques en papeterie étant ensuite introduits avant la caisse de tête dans la suspension aqueuse résultante comprenant les fibres, la charge minérale et le liant. Ce procédé permet d'augmenter la rétention par rapport aux techniques papetières classiques ou antérieurement connues.

Selon l'invention on propose un nouveau procédé qui conduit à des résultats encore supérieurs par rapport au procédé décrit dans le document FR-A-2 492 425 précité, notamment en ce qui concerne la rétention. Selon l'invention l'amélioration de la rétention résulte de la mise en oeuvre de modalités opératoires particulières:
-optimisation du diamètre moyen des flocs charge-liant,
-limitation des durées de contact, avant la caisse de tête, des flocs charge-liant avec les fibres, d'une part, et du floculant avec le mélange fibres-charge-liant, d'autre part.

Selon un autre aspect de l'invention, le nouveau procédé que l'on préconise, est particulièrement avantageux pour améliorer la rétention de moyens opacifiants.

On sait que l'oxyde de titane, notamment de variété rutile ou anatase, est un pigment d'opacité et de blanchiment couramment utilisé dans les peintures, les encres, les plastiques, le papier et le carton, les cosmétiques et les céramiques, en raison de son pouvoir couvrant élevé conféré par son indice de réfraction élevé et son absorption aux rayons U.V.

Le coût de plus en plus excessif de TiO₂ (de l'ordre de 10 à 11 FF/kg à l'heure actuelle) a conduit les utilisateurs à envisager des solutions de substitution plus économiques. Dans le domaine papetier, les tentatives de remplacer l'oxyde de titane par un mélange de TiO₂ et d'une autre charge minérale plus économique choisie en particulier parmi le talc, le kaolin, l'hydrate d'alumine et CaC0₃ ont été insatisfaisantes tant sur le plan de l'opacité que celui de la rétention.

Selon la demande de brevet français FR-A-2 575 170 de TALCS DE LUZENAC (déposée le 26 décembre 1984 sous le No. 84 19957 et publiée le 27 juin 1986, qui constitue un document intermédiaire non opposable à la nouveauté de l'invention) est préconisé un nouveau pigment d'opacité particulièrement intéressant vis à vis de l'opacité-contraste et surtout de l'opacité à l'huile. Ce pigment d'opacité est constitué par un mélange de 10 à 70% en poids de TiO₂ et de 30 à 90% en poids d'un adjuvant choisi parmi les silicates lamellaires, et est obtenu par cobroyage de Ti0₂ et dudit adjuvant lamellaire en vue d'engendrer une adsorption de l'oxyde de titane sur les particules fragmentées de l'adjuvant. Parmi les silicates lamellaires, qui conviennent selon cette demande de brevet, sont cités notamment le talc (silicate de magnésium hydraté), la chlorite (silicate de magnésium et d'aluminium hydraté), le kaolin, le mica, la phlogopite et leurs mélanges.

En mettant en oeuvre le procédé de l'invention on améliore la rétention et réalise des économies sur les coûts de fabrication tout en préservant ou en améliorant les propriétés mécaniques des feuilles fibreuses par rapport aux techniques papetières antérieurement connues, quand on fait appel à Ti0₂ en tant que seule charge opacifiante, d'une part, et au dit pigment d'opacité plus économique, objet de la demande FR-A-2 575 170 précitée, d'autre part.

On a en particulier constaté (voir à cet effet les résultats d'essais comparatifs donnés ci-après) en utilisant le pigment d'opacité susvisé, que (i) le procédé de FR-A-2 492 425 donne des feuilles fabrieuses ayant des propriétés (notamment rétention et opacité) très supérieures à celles obtenues selon les technique papetières classiques, et (ii) le procédé selon l'invention améliore lesdites propriétés par rapport aux dites techniques classiques et à FR-A-2 492 425.

Par ailleurs quand on remplace Ti0₂ par le pigment d'opacité selon la demande française précitée, on doit augmenter la quantité de la charge minérale entrant dans le papier (par exemple on remplace 4 parties en poids de Ti0₂ par 7 parties en poids d'un mélange cobroyé de 80% en poids de silicate lamellaire et de 20% en poids de Ti0₂) pour obtenir une opacité équivalente. Or on sait que lorsque l'on augmente le teneur de la charge minérale on diminue les propriétés mécaniques de la feuille fibreuse résultante.

Selon l'invention on pallie l'inconvénient de l'augmentation de la teneur en charge minérale en conservant ou même en améliorant les propriétés mécaniques telles que notamment les résistances à la rupture et à l'éclatement, en particulier quand on recherche une bonne opacité.

Selon l'invention on préconise un procédé de préparation d'une feuille fibreuse par voie papetière, dans lequel.
1°) on prépare une suspension aqueuse de fibres;
2°) on prépare une suspension aqueuse de charge minérale et de liant dans laquelle le mélange charge-liant est préfloculé au moyen d'un floculant cationique;
3°) au niveau des circuits de tête de la machine à papier et avant la caisse de tête de celle-ci, on introduit la suspension aqueuse du mélange charge-liant préfloculé dans la suspension aqueuse des fibres, de telle façon qui (i) le diamètre moyen des flocs du mélange charge-liant que l'on introduit dans ladite suspension des fibres soit compris entre 0,01 et 0,3 mm, et (ii) la durée de contact dudit mélange charge-liant avec les fibres dans la suspension résultante soit compris entre 10 et 60 seconds;
4°) avant la caisse de tête, on introduit un floculant cationique dans la suspension aqueuse du mélange fibres-charge-liant obtenue au stade 3°), de telle façon que la durée de contact dudit floculant avec ledit mélange fibres-charge-liant soit inférieure à 45 secondes;
5°) on introduit la suspension aqueuse résultante dans la caisse de tête et forme une feuille sur machine à papier que l'on presse et sèche.

Par "feuille fibreuse" on entend ici un matériau composite comprenant des fibres, une charge minérale, un agent liant et au moins un moyen floculant. Ce matériau composite, que l'on prépare par voie papetière, peut renfermer en outre un ou plusieurs adjuvants classiques en papeterie. Eu égard à cette définition l'expression "feuille fibreuse" englobe les papiers et les cartons lorsque les fibres prédominantes sont des fibres cellulosiques, d'une part, et les non-tissés ou papiers synthétiques lorsque les fibres utilisées sont essentiellement des fibres non cellulosiques, d'autre part.

Le matériau composite obtenu selon le procédé susvisé est utile en tant que support d'impression-écriture, support de revêtement, support d'emballage ou pour l'obtention de supports spéciaux (notamment des supports photographiques, des supports pour autocopiants et des supports pour stratification).

Quand la charge minérale est constituée essentiellement par ou contient un moyen opacifiant, le matériau composite selon l'invention est particulièrement intéressant notamment dans (i) le domaine des supports destinés à l'imprégnation avec des résines phénoliques et/ou mélamines pour la réalisation de panneaux limifiés ou stratifiés, afin d'éviter la transparentisation du matériau, (ii) le domaine des supports d'emballage (emballage alimentaire en particulier) qui doivent rester opaques au contact des graisses ou après complexage avec des cires, résines et/ou polymères qui ont tendance à affecter l'opacité du produit final.

Toutes les fibres conviennent pour la préparation de la feuille fibreuse selon l'invention, notamment les fibres organiques naturelles (fibres cellulosiques) ou synthétiques (fibres de polyamide, de polyester, de polyalkylène, de polyacrylate) et les fibres minérales (fibres de verres, de céramique, de gypse aciculaire, de carbone et la laine de roche) et leurs mélanges. On utilise de préférence des fibres nobles de bois, à savoir des fibres de résineux et de feuillus écrues, mi-blanchies ou blanchies éventuellement associées à des fibres de récupération provenant par exemple de vieux papiers et de textiles. Il est également possible de combiner les fibres cellulosiques à des fibres de hauts polymères synthétiques telles que les fibres de polyamide, de polyester, de polyéthylène, de polypropylène ou à des fibres minérales telles que les fibres de verre, de céramique, de sulfate de calcium et de carbone, ou encore à des fibres de régénération de la cellulose, ou à leurs mélanges.

De façon avantageuse, on recommande d'ajouter un moyen anionique dans la suspension aqueuse des fibres de stade 1° afin de rendre lesdites fibres substantives en renforçant leur pouvoir anionique. Ce moyen, qui contribue à améliorer les liaisons fibres-charge et par suite la cohésion interne de la feuille fibreuse, est introduit dans ladite suspension aqueuse des fibres avant l'incorporation au stade 3° des particules floculées du mélange charge-liant. De préférence ce moyen anionique sera choisi parmi les polymères du type dérivés poyacryliques tels que les polyacrylamides (notamment les polyacrylamides modifiés ayant un poids moléculaire moyen élevée-de l'ordre de 5x10⁶ à 10⁷) les polymétacrylamides, les polyacrylates et polymétacrylates de sodium, de potassium et d'ammonium.

La quantité de moyen anionique est fonction de l'anionicité de la pâte utilisée, qui est liée au procédé de fabrication (pâte kraft ou bisulfite) mais aussi aux conditions de lavage de la pâte avant utilisation. Une pâte kraft provenant d'une usine intégrée possède un caractère anionique beaucoup plus marqué qu'une pâte séchée et stockée avant d'être envoyée sur la machine à papier. En pratique on utilisera une dose de 0,02% à 0,5% en poids de moyen anionique par rapport au poids de la feuille fibreuse, et de façon préférée 0,05% à 0,2% dudit moyen par rapport au poids de la feuille fibreuse.

Les charges minérales selon l'invention sont essentiellement des charges minérales non liantes. Conviennent en particulier les charges minérales usuelles en papeterie et dans l'industrie des peintures comme par exemple le talc, le kaolin, le carbonate de calcium naturel, précipité ou provenant des opérations de régénération des liqueurs noires extraites de la cuisson des pâtes kraft et plus particulièrement après l'opération de caustification, le carbonate de magnésium, les hydrates d'alumine, le sulfate de calcium, la silice colloïdale, le sulfate de baryum, le dioxyde de titane, le blanc satin (sulfoaluminate de calcium hydraté), l'hydroxyde de magnésium, ou leurs mélanges. Convient également le pigment d'opacité décrit dans la demande de brevet français FR-A-2 575 170 précitée.

Ce pigment d'opacité est obtenu par cobroyage du Ti0₂ et du silicate lamellaire de telle façon que les particules fragmentées de Ti0₂ soient adsorbées sur les surfaces activées nouvelles résultant de la fragmentation du silicate lamellaire. La demande de brevet français précitée démontre comment et pourquoi ce pigment se distingue, tant sur le plan de la structure que sur le plan de l'opacité finale, des mélanges physiques des deux ingrédients antérieurement envisagés.

Le cobroyage peut être réalisé à sec en introduisant Ti0₂ et le silicate lamellaire dans un courant gazeux adapté pour entraîner les particules des deux produits à une vitesse supersonique et à les projeter les unes contre les autres en vue d'obtenir le fragmentation et l'adsorption susvisées, notamment au moyen d'un broyeur du type "JET-O-MIZER" (fabriqué par la Société Fluid-Energy) ou "COX" (fabriqué par la Société Cox-Brothers and C°). Le cobroyage peut également être réalisé par voie humide en préparant une suspension liquide contenant les produits de départ sous forme divisée et en agitant cette suspension en présence de boulets solides de façon à briser les particules des deux produits entre les boulets en vue d'obtenir la fragmentation et l'adsorption susvisées, notamment au moyen d'un broyeur du type "BROYEUR A BOULETS BABCOCK".

Ledit pigment d'opacité est un mélange constitué de 10 à 70% en poids de Ti0₂ et de 90 à 30% en poids de silicate lamellaire (talc, chlorite, kaolin, mica, phlogopite et leurs mélanges); il a avantageusement une granulométrie moyenne (telle que définie dans ladite demande française) comprise entre 0,5 et 1,5 microns et est obtenu par cobroyage de Ti0₂ ayant une granulométrie moyenne de 60 à 100 microns et de silicate lamellaire ayant une granulométrie moyenne supérieure à 2,5 microns et de préférence comprise entre 8 et 12 microns.

Le pigment d'opacité préféré pour l'opacité des feuilles fibreuses selon l'invention sera un mélange tel que décrit ci-dessus constitué de 10 à 50% en poids de Ti0₂ et de 90 à 50% en poids de silicate lamellaire, notamment un pigment ayant une granulométrie moyenne d₅ₒ=0,5 à 1,5 pm et obtenu par cobroyage d'un mélange de 20% en poids de Ti0₂ (d₅ₒ=80 pm) et de 80% en poids d'un mélange pondéral talc-chlorite (1:1) (d₅ₒ=10 pm). La demande française précitée préconise en particulier pour l'opacité-contraste un pigment constitué de 30 à 50% en poids de Ti0₂ et de 70 à 50% en poids de silicate lamellaire, et pour l'opacité à l'huile un pigment constitué de 10 à 30% en poids de Ti0₂ et de 90 à 70% en poids de silicate lamellaire.

Le rapport pondéral charge minérale-fibre n'est pas critique, il peut être compris notamment entre 0,01 et 6, en fonction des applications désirées.

Par exemple, en impression-écriture, la quantité de charge minérale dans la feuille fibreuse pourra varier de 5 à 40% en poids, et notamment de 10 à 30% en poids par rapport au poids de ladite feuille fibreuse. Pour les revêtements divers destinés au bâtiment, le taux de charge pourra être supérieur à 50% en poids par rapport au poids de la feuille fibreuse. Pour des applications emballages du type sac de petite, moyenne ou grande contenance ou pour des enveloppes kraft ou les supports bande-adresse par exemple, la quantité de charge minérale pourra vierer entre 2 et 15% en poids par rapport au poids de la feuille fibreuse.

Le liant organique pouvant être utilisé dans la procédé suivant l'invention est un liant organique quelconque, naturel ou synthétique, utilisé habituellement en papeterie. Il assure la liaison des constituants du matériau entre eux et permet d'améliorer les propriétés physiques du matériau en feuille. Parmi les liants qui conviennent selon l'invention, on peut notamment citer les amidons natifs ou modifiés par voie chimique, enzymatique ou thermique, les dextrines, les alcools polyvinyliques, la caséine, la colle animale, les protéines végétales, les esters cellulosiques comme la carboxyméthylcellulose, les alginates, les dispersions de polymères synthétiques comme les latex styrène-butadiène carboxylés ou non carboxylés, les latex acryliques, les latex styrène-acryliques, les latex d'acétate de vinyle, les latex de néoprène, les latex d'acrylonitrile, les latex de chlorure de vinyle et leurs mélanges.

La quantité de liant est fonction de l'usage final envisagé pour le matériau en feuille; elle peut notamment varier entre 1 et 40 parties en poids, et de préférence entre 1 et 25 parties en poids, par rapport à 100 parties en poids de fibres et de charge minérale.

La préfloculation du mélange charge minérale-liant du stade 2° est réalisée au moyen d'un floculant qui a pour but de déstabiliser ioniquement ledit mélange charge-liant avant mélange avec les fibres. Ce produit, désigné ci-après "floculant I", sera avantageusement choisi parmi les floculants organiques cationiques plutôt que parmi les floculants cationiques minéraux tels que le sulfate d'aluminium et les polychlorures d'aluminium.

Parmi les floculants cationiques organiques qui conviennent dans le procédé de l'invention, on peut citer notamment les polyéthylène-imine, polyamide-amine, polyalkylamine notamment réticulée, polyacrylamide notamment modifié, les ammonium quaternaires tels que notamment le chlorure d'hydroxypropyltriméthylammonium et les amidons cationiques.

Le floculant organique cationique qui intervient au stage 2° est incorporé, sous forme de solution ou suspension aqueuse, de préférence en continu, dans la suspension aqueuse renfermant la charge minérale et le liant organique, en une quantité généralement comprise entre 0,006 et 5 parties en poids, et de préférence entre 0,01 et 2 parties en poids pour 100 parties en poids du mélange de charge minérale et de liant. La quantité exacte à utiliser dépend de quatre facteurs:
-la concentration de la suspension aqueuse de charge et de liant;
-le temps de contact floculant-charge-liant, qui est lié à la configuration des circuits de tête de la machine à papier;
-l'agitation, et
-le pouvoir cationique du floculant.

Cependant, en règle générale, cette quantité est réglée pour que la préfloculation du mélange charge-liant se réalise essentiellement en une minute au maximum.

Selon une caractéristique de l'invention, il est important que, lors de la mise en oeuvre du stade 3°, le diamètre moyen des flocs du mélange charge-liant soit compris entre 0,01 et 0,3 mm, et de préférence entre 0,03 et 0,15 mm, lorsque ledit mélange préfloculé est introduit dans la suspension aqueuse de fibres. Si le diamètre moyen desdits flocs est inférieur à 0,01 mm, les pertes sous toile peuvent augmenter, et si le diamètre moyen desdits flocs est supérieur à 0,3 mm, il y a des risques sérieux que la feuille fibreuse formée ne soit pas uniforme ou que l'épair ne soit pas bon.

Selon une autre caractéristique de l'invention, il est important que le mélange charge-liant préfloculé soit introduit au stade 3° le plus près possible de la caisse de tête, de façon que la durée de contact du mélange charge-liant avec les fibres soit comprise entre 10 et 60 secondes, et de préférence entre 10 et 45 secondes. Si ladite durée de contact est supérieure à 60 secondes, l'on aura des flocs fibres-charge-liant trop volumineux et par suite les feuilles fibreuses pourront ne pas être uniformes.

Il est important enfin qu'au stade 4° le floculant cationique, que l'on incorpore dans le mélange fibres-charge-liant résultant du stade 3°, soit introduit dans les circuits de tête tout près de la caisse de tête afin que la durée de contact dudit floculant avec le mélange fibres-charge-liant soit inférieure à 45 secondes et de préférence comprise entre 8 et 30 secondes.

Le floculant cationique du stade 4°, qui est désigné ci-après "floculant 11", sera choisi parmi les agents organiques et minéraux de déstabilisation ioniques. Le floculant Il pourra, comme le floculant I, être une substance organique cationique, ou à la différence du floculant I, une substance minérale cationique telle que par exemple le sulfate d'aluminium et le polychlorure d'aluminium. Bien entendu le floculant Il peut être identique au floculant I.

Quand le floculant Il est une substance minérale cationique telle que par exemple le sulfate d'aluminium, il y a un risque que les eaux blanches, que l'on recueille dans la partie humide de la machine à papier, en particulier sous la toile, et que l'on recycle, augmentent la grosseur des flocs charge-liant, du fait de leur teneur en Al₂(S0₄)₃. Pour pallier ce risque on préconique deux solutions: ne pas mettre en contact les eaux blanches recyclées avec la suspension aqueuse du mélange charge-liant du stade 2° jusqu'au début du stade 3°, ou prévoir un dispositif de cisaillement pour diminuer le diamètre moyen des flocs dudit mélange charge-liant juste avant son introduction dans la suspension aqueuse des fibres au stade 3°.

Selon une autre caractéristique de l'invention la demande ionique des fibres dans la suspension renfermant lesdites fibres, la charge minérale et le liant obtenue au stade 3° est inférieure ou égale à 20 milliéquivalents par gramme de matière sèche. Pour une feuille fibreuse destinée au domaine de l'emballage, en particulier des sacs, la demande ionique sera notamment de 1 à 4 milliéquivalents par gramme, et pour une feuille fibreuse destinée au domaine de l'impression-écriture, la demande ionique sera notamment de l'ordre de 10 milliéquivalents par gramme.

Outre les fibres, la charge minérale, le liant organique, le polymère anionique et les floculants cationiques 1 et II, on peut utiliser dans le procédé de préparation d'une feuille fibreuse selon l'invention divers adjuvants classiques en papeterie tels que:
-les agents de collage utilisés habituellement en papeterie pour réduire la sensibilité à l'eau de la feuille, tels que les colophanes modifiées, les émulsions de paraffine, les alkylcétènes dimères,
-les agents de régulation du pH, par exemple le sulfate d'aluminium (qui peut intervenir comme floculant II, comme indiqué ci-dessus), ou l'acide sulfurique pour régler le pH entre 4,5 et 6 pour un collage en milieu acide,
-les agents anti-mousse,
-les azurants optiques,
-les agents de coloration ou de nuançage,
-les agents de résistance à l'état humide tels que l'urée-formol, la mélamine-formol, le glyoxal, les polyalkylène-amines cationiques réticulées, les produits de condensation de mélamine-formaldéhyde et d'acide amino-caproïque,
-les agents fongicides et/ou bactéricides ainsi que des additifs auxiliaires classiques des bains de couchage d'impression-écriture tels que agents dispersants (notamment l'hexamétaphosphate et le pyrophosphate du sodium), les agents lubrifiants (notamment les dérivés d'acide gras, par exemple lestéarate de sodium ou de calcium) et les agents régulateurs de viscosité (notamment la gélatine, l'éthylènediamine et l'urée).

Le procédé selon l'invention, eu égard aux durées de contact sus-visées comporte un grand nombre d'opérations en continu.

Le meilleur mode de mise en oeuvre de ce procédé est donné ci-après.

### Stade 1°

a) les fibres cellulosiques en suspension aqueuse provenant du défibrage dans un pulpeur (usine non- intégrée) ou directement de l'atelier de fabrication de pâte (usine intégrée) sont stockées à une concentration de 0-400 g/I sous agitation dans un cuiver;

b) les fibres cellulosiques sont raffinées de façon classique à un degré Schoepper-Riegler compris entre 15 et 65 selon les applications, à une concentration variable comprise entre 20 et 350 g/I, notamment entre 20 et 60 g/I, à l'aide de raffineurs coniques ou double disques standards, ou notamment entre 250 et 350 g/I avec des raffineurs spéciaux pour raffinage haute concentration, notamment dans le cas de la fabrication de supports d'emballage, afin d'obtenir une résistance élevée à la déchirure. A ce niveau on peut introduire, si cela est nécessaire, les fibres organiques et/ou minérales que l'on veut associer aux fibres cellulosiques;

c) on ajoute sous agitation le moyen anionique requis comme indiqué ci-dessus pour rendre les fibres substantives, à une dose comprise entre 0,02 et 0,5% et de préférence 0,05 à 0,2% en poids par rapport au poids de la feuille fibreuse.

### Stade 2°

a) La charge minérale est dispersée en milieu aqueux à une concentration comprise entre 150 et 600 g/ l, de préférence à une concentration de 300-400 g/I. Cette charge minérale peut être constituée en totalité par un agent opacifiant ou d'un mélange de plusieurs charges dont notamment un agent opacifiant. De préférence, l'agent opacifiant est ici un mélange cobroyé (dₛₒ=₀,5-1,5 pm) obtenu à partir de 80% en poids de talc-chlorite (1:1) en poids (dₛₒ=10 pm) et de 20% en poids de TiO₂ (d₅₀=80 pm).

b) Le liant organique prêt à l'emploi s'il s'agit d'un latex ou après cuisson s'il s'agit d'amidons natifs, éthérifiés, oxydés ou soumis à une dégradation enzymatique, de dextrines ou d'esters d'amidons, est mis sous la forme d'une préparation aqueuse à une concentration comprise entre 20 et 300 g/I, de préférence entre 20 et 200 g/I. Le liant préféré est l'amidon natif.

c) on procède au mélange sous agitation, de préférence en continu, de la suspension aqueuse de la charge minérale et de la préparation aqueuse du liant. Cette opération est avantageusement réalisée dans un mélangeur dynamique conique à hélice qui assure une parfaite homogénéité du mélange charge-liant. Le floculant est incorporé audit mélange charge-liant après avoir été dilué avec de l'eau de 10 à 100 fois (dilution supérieure à 10 fois et inférieure ou égale à 100 fois). La quantité de floculant 1 que l'on introduit est comprise entre 0,006 et 5 parties en poids, et de préférence entre 0,01 et 2 parties en poids pour 100 parties en poids sec du mélange charge-liant.

En pratique on introduit en continu la suspension de charge, d'une part, et la préparation aqueuse du liant, d'autre part, chacune au voisinage du sommet d'un mélangeur dynamique conique à hélice; on introduit en continu le floculant 1 au voisinage du milieu de la hauteur dudit mélangeur qui comporte au voisinage de son extrémité inférieure une arrivée d'eau de dilution, pour procéder aux dilutions requises. On recueille en continu le mélange charge-liant ainsi préfloculé à l'extrémité inférieure du mélangeur.

### Stade 3°

Le mélangeur charge-liant préfloculé en suspension aqueuse à 100-200 g/I est introduit en continu au niveau des circuits de tête dans la suspension aqueuse des fibres préparée au stade 1°, le diamètre moyen des flocs dudit mélange charge-liant étant compris entre 0,01 et 0,3 mm, et de préférence entre 0,03 et 0,15 mm, l'introduction dudit mélange préfloculé étant réalisée le plus près possible de la caisse de tête de telle façon que la durée de contact dudit mélange charge-liant avec les fibres soit inférieure à 60 secondes et avantageusement comprise entre 10 et 45 secondes.

### Stade 4°

En amont de la caisse de tête on incorpore dans le mélange résultant du stade 3° une faible quantité de floculant Il pour renforcer la liaison des flocs et améliorer la rétention finale sur la toile de la machine à papier, la durée de contact de floculant Il avec le mélange floculé fibres-charge-liant étant inférieure à 45 secondes et de préférence comprise entre 8 et 30 secondes.

### Remarques

Les autres additifs sus-visés tels que les agents de collage, les azurants optiques etc. peuvent être incorporés soit après le raffinage des fibres cellulosiques au stade 1°, soit après l'introduction du mélange charge-liant préfloculé du stade 3°.

D'autres avantages et caractéristiques de l'invention seront mieux compris à la lecture qui va suivre de la description d'exemples de préparation et d'essais comparatifs. L'ensemble de ces éléments n'est pas limitatif mais est donné à titre d'illustration dans un but particulier: amélioration de la rétention et de l'opacité.

Par commodité les feuilles fibreuses obtenues selon le procédé de l'invention sont référencées comme étant des produits "Ex", les feuilles fibreuses selon l'art antérieur sont référencées comme étant des produits "A" (technique classique) et "B" (technique de FR-A-2 492 425).

### Exemple 1

### Préparation d'un support d'impression-écriture

On prépare une feuille fibreuse selon le meilleur mode donné ci-dessus à partir de fibres cellulosiques constituées par un mélange de

et du pigment d'opacité selon l'exemple 1 de la demande FR-A-2 575 170 précitée obtenu par cobroyage d'un mélange de

les autres conditions opératoires étant les suivantes

On forme une feuille fibreuse utile comme support d'impression écriture ayant un grammage de 64 g/ ₘ²_{.}

### Essai Comparatif l

On a comparé la feuille obtenue selon l'exemple 1 avec des feuilles témoins obtenues selon une technique classique (A1) et selon l'enseignement de FR-A-2 492 425 (B2) ayant le même grammage (64 g/m²), à partir des mêmes fibres cellulosiques (35° SR) de la même variété de Ti0₂ (dₛₒ=0,8 micron après broyage de dioxyde de titane de d₅ₒ=₈₀ micron) pour A1, et du même pigment d'opacité pour B1, l'obtention de la feuille fibreuse B1 comprenant en outre les modalités suivantes:

Les quantités des constituants, les propriétés mécaniques et les coûts de matières desdites feuilles ont été consignés dans le tableau 1 ci-après.

Les résultats du tableau I montre que Ex 1 obtenu selon le procédé de l'invention présente des propriétés mécaniques (longueur de rupture moyenne, indice d'éclatement moyen et surtout rétention) nettement améliorées par rapport à A1 et B1, pour une opacité identique.

### Exemple 2

### Préparation d'une feuille fibreuse pour impression-écriture

On prépare une feuille fibreuse en 64 g/m² à partir des fibres cellulosiques et du pigment d'opacité selon l'exemple 1 ci-dessus avec les mêmes valeurs pour dₘ, t₁ et respectivement t₂.

### Essai comparatif Il

On a comparé la feuille fibreuse de l'exemple 2 avec une feuille fibreuse (A2) obtenue dans des conditions sensiblement analogues en ce qui concerne le choix des fibres cellulosiques, du liant et du floculant I, le pigment d'opacité étant remplacé par Ti0₂ comme dans l'essai comparatif 1 ci-dessus.

Les quantités des constituants, les propriétés mécaniques et les coûts de matières desdites feuilles ont été consignés dans le tableau II ci-après.

Les résultats donnés dans ledit tableau II confirment ceux consignés dans le tabelau I. On constate en particulier que Ex 1 et Ex 2 permettent des économies de 7 à 10% et sont très favorables, pour une opacité identique, à l'amélioration de la rétention et des propriétés mécaniques. On peut augmenter le bilan économique en préparant des feuilles Ex 1 et Ex 2 en 60 g/m² au lieu de 64 g/m² eu égard aux très bonnes propriétés mécaniques des produits selon l'invention.

### Exemple 3

### Préparation d'une feuille fibreuse pour emballage

On prépare une feuille fibreuse pour emballage en 70 g/m² à partir d'un mélange de fibres cellulosiques comprenant

du pigment d'opacité selon l'exemple 1 ci-dessus avec des valeurs dₘ, t₁ et t₂ identiques à celles dudit exemple 1.

### Essai Comparatif III

On a comparé le produit obtenu selon l'exemple 3 avec une feuille fibreuse classique (A3) en 70 g/m² dans laquelle le pigment d'opacité à été remplacé par TiO₂, les fibres cellulosiques et la granulométrie moyenne du Ti0₂ du papier A3 étant respectivement identiques aux fibres de l'exemple 3 et à la granumétrie moyenne du pigment d'opacité. Les compositions de Ex 3 et de A3, ainsi que les résultats qui ont été obtenus sont consignés dans le tableau III.

### Exemple 4 et essai comparatif IV

### Préparation d'un support de base pour autocopiant

On prépare selon l'invention (Ex 4) un support de base pour autocopiant à partir d'un mélange de fibres cellulosiques comprenant:

le pigment d'opacité est identique à celui de l'exemple 1 ci-dessus ainsi que les valeurs dₘ, t₁ et t₂. Le support ainsi obtenu a un grammage de 40 g/m².

Le produit de comparaison (A4) est obtenu à partir des mêmes fibres, en remplaçant le pigment d'opacité par TiO₂ (d₅₀=0,8 micron). Les résultats correspondants sont consignés dans le tableau IV ci-après.

### Exemple 5 et Essai Comparatif V

### Préparation d'un support pour stratification

On prépare un support pour stratification (Ex 5) selon l'invention à partir d'un mélange de fibres cellulosiques comprenant:

le pigment d'opacité est identique à celui de l'exemple 1 ci-dessus, ainsi que les valeurs dₘ, t₁ et t₂. On obtient un support pour stratification de 90 g/m².

Le produit de comparaison (A5) est obtenu à partir des mêmes fibres, en remplaçant le pigment d'opacité par Ti0₂ (dₛₒ=0,8 micron). Les résultats correspondants sont consignés dans le tableau V ci-après. On constate que l'économie sur le coût de la composition dépasse 25%.

L'étude des tableaux 1 à V permet de conclure que
(i) le pigment d'opacité selon la demande de brevet français précitée N° 84 19957 (TALCS DE LUZENAC) obtenu par cobroyage est particulièrement intéressant sur le plan industriel, les résultats obtenus ici confirmant ceux donnés dans ladite demande,
(ii) le procédé selon FR-A-2 492 425 améliore la rétention et par suite l'opacité des feuilles fibreuses quand on utilise ledit pigment d'opacité, et
(iii) le procédé selon la présente invention est très favorable pour l'opacité, dès lors que pour une opacité identique, il améliore la rétention et les propriétés mécaniques et conduit à des économies de matières premières importantes par rapport à l'art antérieur.

## Revendications

1. Procédé de préparation d'une feuille fibreuse par voie papetière, dans lequel
1°) on prépare une suspension aqueuse de fibres;
2°) on prépare une suspension aqueuse de charge minérale et de liant dans laquelle le mélange charge-liant est préfloculé au moyen d'un floculant cationique;
3°) au niveau des circuits de tête de la machine à papier et avant la caisse de tête de celle-ci, on introduit la suspension aqueuse du mélange charge-liant préfloculé dans la suspension aqueuse des fibres, de telle façon que (i) le diamètre moyen des flocs du mélange charge-liant que l'on introduit dans ladite suspension des fibres soit compris entre 0,01 et 0,3 mm, et (ii) la durée de contact dudit mélange charge-liant avec les fibres dans la suspension résultante soit comprise entre 10 et 60 secondes;
4°) avant la caisse de tête, on introduit un floculant cationique dans la suspension aqueuse du mélange fibres-charge-liant obtenue au stade 3°), de telle façon que la durée de contact dudit floculant avec ledit mélange fibres-charge-liant soit inférieure à 45 secondes;
5°) on introduit la suspension aqueuse résultante dans la caisse de tête et forme une feuille sur machine à papier que l'on presse et sèche.

2. Procédé selon la revendication 1, caractérisé en ce que la charge minérale renferme un agent opacifiant.

3. Procédé selon la revendication 2, caractérisé en ce que la charge minérale renferme un agent opacifiant choisi parmi les pigments constitués par un mélange de 10 à 70% en poids de Ti0₂ et de 90 à 30% en poids de silicate lamellaire et obtenus par cobroyage de Ti0₂ et du silicate lamellaire en vue d'engendrer une adsorption de particules de Ti0₂ fragmentées sur les surfaces activées des particules fragmentées de silicate lamellaire.

4. Procédé selon l'une quelconque des revendications 1 et 3, caractérisé en ce que les fibres du stade 1° sont rendues substantives par addition d'un moyen anionique.

5. Procédé selon la revendication 4, caractérisé en ce que le moyen anionique est un polymère organique anionique utilisé à une teneur de 0,02 à 0,5% en poids, et de préférence 0,05 à 0,2% en poids, par rapport au poids de la feuille fibreuse.

6. Procédé selon l'une quelconque des revendications 1 et 3, caractérisé en ce que le diamètre moyen des flocs du mélange charge-liant que l'on introduit au stade 3° dans la suspension aqueuse des fibres est compris entre 0,03 et 0,15 mm.

7. Procédé selon l'une quelconque des revendications 1 et 3, caractérisé en ce que la durée de contact du mélange charge-liant préfloculé et introduit au stade 3°, avec les fibres est comprise entre 10 et 45 secondes.

8. Procédé selon l'une quelconque des revendications 1 et 3, caractérisé en ce que la durée de contact du floculant cationique introduit au stade 4° avec le mélange fibres charge-liant est comprise entre 8 et 30 secondes.

9. Procédé selon l'une quelconque des revendications 1 et 3, caractérisé en ce que la demande ionique des fibres est inférieure ou égale à 20 milliéquivalents par gramme de matière sèche.

## Patentansprüche

1. Verfahren zur Herstellung einer Faserfolie nach einem Papierverarbeitungsverfahren, wobei
1) man eine wäßrige Fasersuspension ansetzt,
2) man eine wäßrige Suspension eines mineralischen Füllstoffs und eines Bindemittels ansetzt, wobei das Gemisch Füllstoff/Bindemittel mit Hilfe eines kationischen Flockungsmittels ausgeflockt wird,
3) man in Höhe der Stoffauflaufkreisläufe der Papiermaschine und vor deren Stoffauflaufkasten die wäßrige Suspension des vorgeflockten Gemischs aus Füllstoff/Bindemittel in die wäßrige Fasersuspension in der Weise einleitet, daß (I) der mittlere Durchmesser der Flocken des Gemischs Füllstoff/Bindemittel, welches man in die genannte Fasersuspension einleitet, zwischen 0,01 und 0,3 mm beträgt und (11) die Kontaktzeit des genannten Gemischs Füllstoff/Bindemittel mit den Fasern in der daraus resultierenden Suspension zwischen 10 und 60 Sekunden liegt,
4) man vor dem Stoffauflaufkasten ein kationisches Flockungsmittel in die wäßrige Suspension des gemäß Phase 3) hergestellten Gemischs aus Faser/Füllstoff/Bindemittel in der Weise einleitet, daß die Kontaktzeit des genannten Flockungsmittels mit dem genannten Gemisch aus Fasern/Füllstoff/Bindemittel weniger als 45 Sekunden beträgt,
5) man die daraus resultierende wäßrige Suspension in den Stoffauflaufkasten einleitet und auf der Papiermaschine eine Folie erzeugt, die man preßt und trocknet.

2. Verfahren nach Anspruch 1, dadurch gekennzeichnet, daß der mineralische Füllstoff ein Trübungsmittel enthält.

3. Verfahren nach Anspruch 2, dadurch gekennzeichnet, daß der mineralische Füllstoff ein Trübungsmittel enthält, welches unter den Pigmenten ausgewählt wurde, die aus einem Gemisch aus 10 bis 70 Gew.-% Ti0₂ und 90 bis 30 Gew.-% lamellenförmigen Silikats bestehen und durch gleichzeitige Vermahlung von Ti0₂ und lamellenförmigem Silikat hergestellt werden, um eine Adsorption fragmentierter Ti0₂-Teilchen an den aktivierten Flächen der fragmentierten Teilchen des lamellenförmigen Silikats zu bewirken.

4. Verfahren nach einem der Ansprüche 1 und 3, dadurch gekennzeichnet, daß die Fasern nach Phase 1) durch Zusatz eines anionischen Mittels substantiv gemacht werden.

5. Verfahren nach Anspruch 4, dadurch gekennzeichnet, daß das anionische Mittel ein anionisches organisches Polymer ist, welches in einem Anteil von 0,02 bis 0,5 Gew.-% und vorzugsweise von 0,05 bis 0,2 Gew.-% im Verhältnis zum Gewicht der Faserfolie eingesetzt wird.

6. Verfahren nach einem der Ansprüche 1 und 3, dadurch gekennzeichnet, daß der mittlere Durchmesser der Flocken des Gemischs aus Füllstoff/Bindemittel, welches man nach Phase 3) in die wäßrige Fasersuspension einleitet, zwischen 0,03 und 0,15 mm liegt.

7. Verfahren nach einem der Ansprüche 1 und 3, dadurch gekennzeichnet, daß die Kontaktdauer des vorgeflockten Gemischs aus Füllstoff/Bindemittel, welches in Phase 3) mit den Fasern eingeleitet wird, zwischen 10 und 45 Sekunden beträgt.

8. Verfahren nach einem der Ansprüche 1 und 3, dadurch gekennzeichnet, daß die Kontaktzeit des kationischen Flockungsmittels, welches in Phase 4) mit dem Gemisch aus Fasern/Füllstoff/Bindemittel eingeleitet wird, zwischen 8 und 30 Sekunden beträgt.

9. Verfahren nach einem der Ansprüche 1 und 3, dadurch gekennzeichnet, daß der lonenbedarf der Fasern höchstens 20 Milliäquivalente je Gramm Trockensubstanz beträqt.

## Claims

1. A method for the preparation of a fibrous sheet by a papermaking technique, wherein:
1°) an aqueous suspension of fibers is prepared;
2°) an aqueous suspension of mineral filler and binder is prepared, in which the filler/binder mixture is preflocculated by means of a cationic flocculant;
3°) at the head circuits of the paper machine and upstream of its headbox, the aqueous suspension of the preflocculated filler/binder mixture is introduced into the aqueous suspension of fibers in such a way that (i) the mean diameter of the flocs of the filler/binder mixture introduced into the said suspension of fibers is between 0.01 and 0.3 mm, and (ii) the contact time between the said filler/binder mixture and the fibers in the resulting suspension is between 10 and 60 seconds;
4°) upstream of the headbox, a cationic flocculant is introduced into the aqueous suspension of fiber/ filler/binder mixture obtained in stage 3°), in such a way that the contact time between the said flocculant and the said fiber/filler/binder mixture is shorter than 45 seconds; and
5°) the resulting aqueous suspension is introduced into the headbox and a sheet is formed on the paper machine, pressed and dried.

2. A method according to claim 1, wherein the mineral filler contains an opacifier.

3. A method according to claim 2, wherein the mineral filler contains an opacifier selected from pigments consisting of a mixture of 10 to 70% by weight of Ti0₂ and 90 to 30% by weight of lamellar silicate and obtained by co-grinding Ti0₂ with the lamellar silicate so as to cause fragmented particles of Ti0₂ to be adsorbed by the activated surfaces of the fragmented particles of lamellar silicate.

4. A method according to claim 1 or 3, wherein the fibers of stage 1°) are made substantive by the addition of an anionic agent.

5. A method according to claim 4, wherein the anionic agent is an anionic organic polymer used in a proportion of 0.02 to 0.5% by weight and preferably 0.05 to 0.2% by weight, relative to the weight of the fibrous sheet.

6. A method according to claim 1 or 3, wherein the mean diameter of the flocs of the filler/binder mixture introduced in stage 3°) into the aqueous suspension of fibers is between 0.03 and 0.15 mm.

7. A method according to claim 1 or 3, wherein the contact time between the preflocculated filler/binder mixture introduced in stage 3°) and the fibers is between 10 and 45 seconds.

8. A method according to claim 1 or 3, wherein the contact time between the cationic flocculant introduced in stage 4°) and the fiber/filler/binder mixture is between 8 and 30 seconds.

9. A method according to claim 1 or 3, wherein the ionic requirement of the fibers is less than or equal to 20 milliequivalents per gram of solids.
